# EUROPÄISCHE PATENTSCHRIFT

(11) **EP 1 242 193 B1**
(45) Veröffentlichungstag und Bekanntmachung des Hinweises auf die Patenterteilung: **27.08.2003**
(21) Anmeldenummer: 00983330.2
(22) Anmeldetag: 14.12.2000
(51) Int. Cl.: B05D 3/10, B05D 7/00, B05D 7/14

(54) **VERFAHREN ZUR HERSTELLUNG VON BESCHICHTETEN METALLOBERFLÄCHEN UND DEREN VERWENDUNG**
METHOD FOR PRODUCING COATED METAL SURFACES AND THE USE OF SAID METAL SURFACES
PROCEDE DE FABRICATION DE SURFACES METALLIQUES A REVETEMENT ET UTILISATION DESDITES SURFACES

(30) Priorität: 17.12.1999 DE 19961411
(43) Veröffentlichungstag der Anmeldung: 25.09.2002
(73) Patentinhaber: Chemetall GmbH, 60487 Frankfurt am Main (DE)
(72) Erfinder: DOMES, Heribert, 35789 Weilmünster (DE)
(74) Vertreter: Uppena, Franz, Dr.
(86) Internationale Anmeldenummer: EP0012745
(87) Internationale Veröffentlichungsnummer: WO01043888

(56) Entgegenhaltungen:
- EP-A- 0 678 466
- WO-A-99/14399
- DE-A- 19 633 742
- DE-A- 19 725 780
- GB-A- 2 334 906
- US-A- 3 790 355
- US-A- 3 961 993
- US-A- 5 494 535

## Beschreibung

Die Erfindung betrifft ein Verfahren zur Herstellung von beschichteten Metalloberflächen, bei dem die Beschichtung mit hoher Geschwindigkeit erfolgen kann. Derartige Beschichtungen werden heute unter dem Begriff "coil coating" zur Beschichtung von Bändern genutzt.

Die bekannten Beschichtungsverfahren hoher Geschwindigkeit weisen den Nachteil auf, daß die Vorbehandlung und die Grundierung in zwei getrennten Schritten aufgebracht werden.

GB-A-2 334 906 lehrt ein Verfahren zur Herstellung von mehrfach beschichtetem metallischen Band, bei dem auf ein mit einer chemischen Vorbehandlung beschichtetes Band eine Schicht eines thermoplastischen Harzes aufgebracht wird.

Aufgabe der Erfindung ist es, ein Verfahren für die großtechnische Herstellung von lackierten Bändern vorzuschlagen, bei dem die Vorbehandlung und Grundierung in nur einem Arbeitsgang aufgebracht werden kann.

Die Aufgabe wird gelöst durch ein Verfahren zur Herstellung von beschichteten Metalloberflächen bei einer Beschichtungsgeschwindigkeit von mindestens 25 m pro Minute bei dem Auftragen mindestens eines Vorbehandlungsmittels auf eine gereinigte oder/und gebeizte Metalloberfläche eines metallischen Bandes, das dadurch gekennzeichnet ist, dass auf mindestens einer Seite des Bandes nach einem Reinigen oder/und einem Beizen der zu behandelnden metallischen Oberfläche mindestens ein Vorbehandlungsmittel aufgetragen wird und danach auf mindestens einem Teil der vorbehandelten Oberfläche, insbesondere auf einer Seite des Bandes, mindestens eine Lackschicht aufgetragen wird, dass die mit einem Vorbehandlungsmittel und nicht mit einem Lack hergestellte Beschichtung als Behandlungsschicht anstelle einer Grundierungs- und Vorbehandlungsschicht eingesetzt wird, wobei die nicht zur nachträglichen Lackierung vorgesehene Seite des Bandes vorzugsweise mit einem organisches Harz enthaltenden Vorbehandlungsmittel beschichtet wird, dass die zur nachträglichen Lackierung vorgesehene Seite des Bandes mit mindestens einem Vorbehandlungsmittel beschichtet wird und dass auf der zur nachträglichen Lackierung vorgesehenen, vorbehandelten Seite des Bandes die mindestens eine Lackschicht als Pulverlack aufgetragen und eingebrannt wird.

Vorzugsweise wird die vorbehandelte Fläche bzw. die vorbehandelten Flächen eine Seite eines Bandes sein, bei dem gegebenenfalls auch mindestens eine der schmalen Randflächen des Bandes teilweise vorbehandelt sein kann.

Die Beschichtungsgeschwindigkeit beträgt vorzugsweise 40 bis 600 m pro Minute, besonders bevorzugt 75 bis 160 m pro Minute. Die Behandlungsschicht übernimmt dabei die Funktionen der Grundierung (Primer). Der andere Teil der vorbehandelten Oberfläche wird nachträglich nicht mehr auf der Bandbeschichtungsanlage mit einem Lack überzogen.

Das erfindungsgemäße Verfahren kann so eingesetzt werden, daß Feuchtigkeit oder Restfeuchte in der aufgetragenen Vorbehandlungsschicht bis zum Lackieren erhalten bleibt, um die für das Aufbringen der Lackschicht notwendige elektrische Leitfähigkeit der vorbehandelten Oberfläche einzustellen.

Die Metalloberfläche kann vor dem Vorbehandeln insbesondere Aluminium, Eisen, Kupfer, Magnesium, Zink oder/und Zinn enthalten und kann vorzugsweise aus einer Aluminiumlegierung, einem schmelztauchverzinkten oder elektrolytisch verzinkten Eisenwerkstoff, einem Stahl, einem Zink-Vollmaterial in Form von Bändern oder Blechen oder einem Weißblech bestehen. Hierbei können die Körper eben oder verformt sein, ohne oder mit Ausnehmungen wie z.B. mit einer Lochstruktur versehen sein. Die Ausnehmungen einer Lochplatte können alle die gleiche oder ggf. auch unterschiedliche Geometrien und Größen aufweisen: Z.B. kreisförmige Löcher, Langlöcher, Schlitze.

Die Reinigung oder/und das Beizen der metallischen Oberfläche kann durch Sprühen oder/und Bürsten mit einer Reinigungs- bzw. Beizlösung oder Tauchen in ein Bad dieser Lösung erfolgen.

Die Vorbehandlung der gereinigten oder/und gebeizten Oberfläche kann durch Aufsprühen und Abquetschen z.B. mit einer Walze, durch Aufsprühen und Abblasen z.B. mit Preßluft, durch Tauchen und Abquetschen z.B. mit einer Walze, durch Tauchen und Abblasen z.B. mit Preßluft oder im Roll-Coat-Verfahren erfolgen. Beim Roll-Coat-Verfahren wird die Behandlungsflüssigkeit mit einer Beschichtungswalze in oder entgegen der Bandlaufrichtung aufgetragen. Bei allen diesen Verfahrensvarianten wird keine nachträgliche Spülung ausgeführt, um einen Abtrag bzw. eine Beschädigung der aufgebrachten Schicht zu vermeiden und um mit Chemikalien belastete Spülwässer zu vermeiden, die aus Umweltgründen aufwendig nachbehandelt werden müssen.

Das Vorbehandlungsmittel kann eine Zubereitung sein, die eine Polymerdispersion mit mindestens einem Harz aus der Gruppe von Acrylat, Epoxid, Phenol, Polyester, Siliconpolyester, Polyurethan, Styrol und Harz auf der Basis Harnstoff-Formaldehyd bzw. deren Mischung oder/und Mischpolymerisat enthält. Die Zubereitung enthält neben flüchtigen Anteilen ein nichtflüchtiges filmbildendes Gemisch. Die Zubereitung kann mindestens ein Harz als Lösung oder/und als Dispersion enthalten. Die Zubereitung kann neben Harz(en) mindestens einen anorganischen Zusatz in gelöster Form oder/und als feinverteiltes Pulver wie z.B. ein Carbonat, Chromat, Oxid, Phosphat, Silicat, Sulfat enthalten.

Das Vorbehandlungsmittel kann auch eine Harz-freie Zubereitung sein, wobei die Zubereitung Aluminium, Fluorid, Flußsäure, Phosphat, Phosphorsäure, dreioder/und sechswertiges Chromat, Chromsäure, Silicat, Silan, Tannin, Titan, Zink, Zirkonium oder/und selbst organisierende Moleküle z.B. auf Basis von Phosphonaten, Carbonsäuren, Thiolen oder/und Silanen enthalten kann.

Für den Auftrag auf ein metallisches Band kann für die eine Seite des Bandes ein anderes Vorbehandlungsmittel gewählt werden als für die andere Seite, wobei die nicht zur nachträglichen Lackierung vorgesehene Seite mit einem organisches Harz enthaltenden Vorbehandlungsmittel beschichtet werden kann. Hierbei wird ggf. z.B. nur eine Seite eines Bandes - z.B. die Oberseite - lackiert, während auf der entgegengesetzten Seite die Vorbehandlung als Endbehandlung wirkt.

Nach dem Aufbringen des Behandlungsmittels kann die Schicht entweder teilgetrocknet oder durchgetrocknet werden. Dies kann - insbesondere bei gleicher Bandgeschwindigkeit und bei Nutzung vorhandener Öfen - durch eine kürzere Verweilzeit unter den aktiven Trocknungsbedingungen, durch eine geringere Temperatur im Ofen oder/und durch eine geringere Luftbewegung für Trocknung des Bandes umgesetzt werden.

Vorzugsweise wird mindestens eine Seite der vorbehandelten Oberfläche mit einer organischen Beschichtung überzogen, die in einer Zeit von 1 Sekunde bis zu 3 Minuten ausreichend aushärtet bzw. vernetzt, besonders bevorzugt in einer Zeit von 5 Sekunden bis 2 Minuten.

Für die Beschichtung der vorbehandelten Oberfläche wird bevorzugt ein Pulverlack aufgetragen und eingebrannt, insbesondere ein Pulverlack mit guten mechanischen Eigenschaften, hoher Kratzfestigkeit, guter Haftung und hoher Flexibilität in Bezug auf die Umformung. Der Pulverlack kann hierbei durch Sprühen, Wirbelsintern oder/und Powder Cloud Technology aufgebracht bzw. eingebrannt werden. Die Powder Cloud Technology wird u.a. in EP-A-0 678 466 beschrieben. Das Einbrennen kann anstelle der herkömmlichen Umlufttrocknung oder Schwebeumlufttrocknung insbesondere durch konduktive Trocknung bei magnetischen Werkstoffen bzw. durch Infrarottrocknung, insbesondere im Nahen Infrarot (NIR) erfolgen.

Die Vorbehandlungs- bzw. Behandlungsschicht kann nach vollständigem Trocknen eine Schichtdicke im Bereich von 0,1 bis 50 µm aufweisen, vorzugsweise im Bereich von 0,5 bis 10 µm, ganz besonders bevorzugt im Bereich von 1 bis 3 µm.

Die eingebrannte Lackschicht, die sich auf der Vorbehandlungsschicht befindet, kann nach dem Vernetzen eine Schichtdicke im Bereich von 5 bis 1000 µm aufweisen, vorzugsweise im Bereich von 10 bis 400 µm, ganz besonders bevorzugt im Bereich von 15 bis 60 µm. Bei der Verwendung von PVC-Plastisolen kann es sich empfehlen, eine Schichtdicke im Bereich von 100 bis 300 µm zu wählen.

Bei dem erfindungsgemäßen Verfahren wird in einer bevorzugten Ausgestaltung ein Einschichtdecklack als einziger Lack auf das zu beschichtende Band aufgebracht.

Mit dem Vorbehandlungsmittel kann eine Behandlungsschicht ausgebildet werden, die die Funktion einer Vorbehandlung und gleichzeitig einer Grundierung (Primer) übernimmt. Die Grundierung (Primer) übernimmt hierbei die Funktion des Korrosionsschutzes, der Haftung und der Flexibilität erfüllt, aber nicht in stärkerem Maß auch eine ästhetische Funktion.

Bei dem Pulverlack kann ein Pulver für einen einfarbig unstrukturierten Überzug, ein Pulver für einen mehrfarbig unstrukturierten Überzug oder/und ein Pulver für einen mehrfarbig strukturierten Überzug verwendet werden.

Die beschichtete Oberfläche kann mindestens teilweise durch eine Folie oder Klebefolie geschützt werden, insbesondere vor mechanischer Beeinträchtigung z.B. während Lagerung, Transport und Weiterverarbeitung.

Die beschichteten Körper können gegebenenfalls verformt, geschnitten - insbesondere in Längs- oder/und in Querrichtung geschnitten - und gegebenenfalls noch einmal verformt werden, wie z.B. gebörtelt, rollgeformt, tiefgezogen oder/und abgekantet werden.

Die nach dem erfindungsgemäßen Verfahren hergestellten Produkte können als Innen- und Außenverkleidungen, Geräteverkleidungen z.B. für Haushaltsgeräte und Kleinelektrogeräte, insbesondere mit dekorierter Außenverkleidung, Lochbleche insbesondere für Lautsprecher und Schallschutzverkleidungen, Raumteiler, Trennwände, Möbelelemente, Regale, Fahrzeug- und Flugzeuginnenverkleidungen wie z.B. Armaturenbretter, Rahmen und Rahmenkonstruktionen, Verblendungen, Beleuchtungskörper verwendet werden.

## Patentansprüche

1. Verfahren zur Herstellung von beschichteten Metalloberflächen bei einer Beschichtungsgeschwindigkeit von mindestens 25 m pro Minute bei dem Auftragen mindestens eines Vorbehandlungsmittels auf eine gereinigte oder/und gebeizte Metalloberfläche eines metallischen Bandes, **dadurch gekennzeichnet,**
**dass** auf mindestens einer Seite des Bandes nach einem Reinigen oder/und einem Beizen der zu behandelnden metallischen Oberfläche mindestens ein Vorbehandlungsmittel aufgetragen wird und danach auf mindestens einem Teil der vorbehandelten Oberfläche, insbesondere auf einer Seite des Bandes, mindestens eine Lackschicht aufgetragen wird,
**dass** die mit einem Vorbehandlungsmittel und nicht mit einem Lack hergestellte Beschichtung als Behandlungsschicht anstelle einer Grundierungs- und Vorbehandlungsschicht eingesetzt wird, wobei die nicht zur nachträglichen Lackierung vorgesehene Seite des Bandes vorzugsweise mit einem organisches Harz enthaltenden Vorbehandlungsmittel beschichtet wird,
**dass** die zur nachträglichen Lackierung vorgesehene Seite des Bandes mit mindestens einem Vorbehandlungsmittel beschichtet wird und
**dass** auf der zur nachträglichen Lackierung vorgesehenen, vorbehandelten Seite des Bandes die mindestens eine Lackschicht als Pulverlack aufgetragen und eingebrannt wird.

2. Verfahren nach Anspruch 1, **dadurch gekennzeichnet, dass** die Feuchtigkeit oder Restfeuchte in der aufgetragenen Vorbehandlungsschicht bis zum Lackieren erhalten wird, um die für das Aufbringen der Lackschicht notwendige elektrische Leitfähigkeit der vorbehandelten Oberfläche einzustellen.

3. Verfahren nach Anspruch 1 oder 2, **dadurch gekennzeichnet, dass** die Metalloberfläche vor dem Vorbehandeln Aluminium, Eisen, Kupfer, Magnesium, Zink oder/und Zinn enthält und vorzugsweise aus einer Aluminiumlegierung, einem schmelztauchverzinkten oder elektrolytisch verzinkten Eisenwerkstoff, einem Stahl, einem Zink-Vollmaterial in Form von Bändern besteht.

4. Verfahren nach einem der vorstehenden Ansprüche, **dadurch gekennzeichnet, dass** die Reinigung oder/und das Beizen durch Sprühen oder/und Bürsten mit einer Reinigungs- bzw. Beizlösung oder Tauchen in ein Bad dieser Lösung erfolgt.

5. Verfahren nach einem der vorstehenden Ansprüche, **dadurch gekennzeichnet, dass** das Vorbehandlungsmittel durch Aufsprühen und Abquetschen mit einer Walze oder durch Tauchen und Abquetschen mit einer Walze oder im Roll-Coat-Verfahren aufgetragen wird.

6. Verfahren nach einem der vorstehenden Ansprüche, **dadurch gekennzeichnet, dass** das Vorbehandlungsmittel eine Zubereitung ist, die eine Polymerdispersion mit mindestens einem Harz aus der Gruppe von Acrylat, Epoxid, Phenol, Polyester, Siliconpolyester, Polyurethan, Styrol und Harz auf der Basis Harnstoff-Formaldehyd bzw. deren Mischung oder/und Mischpolymerisat enthält.

7. Verfahren nach einem der vorstehenden Ansprüche, **dadurch gekennzeichnet, dass** das Vorbehandlungsmittel eine Zubereitung ist, die mindestens ein Harz als Lösung oder/und als Dispersion enthält.

8. Verfahren nach einem der vorstehenden Ansprüche, **dadurch gekennzeichnet, dass** das Vorbehandlungsmittel eine Zubereitung ist, die neben Harz(en) mindestens einen anorganischen Zusatz in gelöster Form oder/und als feinverteiltes Pulver wie z.B. ein Carbonat, Chromat, Oxid, Phosphat, Silicat, Sulfat enthält.

9. Verfahren nach einem der vorstehenden Ansprüche, **dadurch gekennzeichnet, dass** das Vorbehandlungsmittel eine Harz-freie Zubereitung ist, die Aluminium, Fluorid, Flußsäure, Phosphat, Phosphorsäure, drei- oder/und sechswertiges Chromat, Chromsäure, Silicat, selbst organisierende Moleküle, Silan, Tannin, Titan, Zink oder/und Zirkonium enthält.

10. Verfahren nach einem der vorstehenden Ansprüche, **dadurch gekennzeichnet, dass** für den Auftrag auf ein Band für die eine Seite des Bandes ein anderes Vorbehandlungsmittel gewählt wird als für die andere Seite, wobei die nicht zur nachträglichen Lackierung vorgesehene Seite mit einem organisches Harz enthaltenden Vorbehandlungsmittel beschichtet werden kann.

11. Verfahren nach Anspruch 5, **dadurch gekennzeichnet, dass** die mit dem Vorbehandlungsmittel aufgebrachte Schicht entweder teilgetrocknet oder durchgetrocknet wird.

12. Verfahren nach einem der vorstehenden Ansprüche, **dadurch gekennzeichnet, dass** mindestens eine Seite der vorbehandelten Oberfläche mit einer organischen Beschichtung überzogen wird, die in einer Zeit von 1 Sekunde bis zu 3 Minuten ausreichend aushärtet bzw. vernetzt, vorzugsweise in einer Zeit von 5 Sekunden bis 2 Minuten.

13. Verfahren nach Anspruch 12, **dadurch gekennzeichnet, dass** für die Beschichtung der vorbehandelten Oberfläche ein Pulverlack mit guten mechanischen Eigenschaften, hoher Kratzfestigkeit, guter Haftung und hoher Flexibilität in Bezug auf die Umformung aufgetragen und eingebrannt wird.

14. Verfahren nach einem der vorstehenden Ansprüche, **dadurch gekennzeichnet, dass** der Pulvertack durch Sprühen, Wirbelsintem oder/und Powder Cloud Technology aufgebracht bzw. eingebrannt wird.

15. Verfahren nach einem der vorstehenden Ansprüche, **dadurch gekennzeichnet, dass** die Vorbehandlungs- bzw. Behandlungsschicht nach vollständigem Trocknen eine Schichtdicke im Bereich von 0,1 bis 50 µm ausweist, vorzugsweise im Bereich von 0,5 bis 10 µm, ganz besonders bevorzugt im Bereich von 1 bis 3 µm.

16. Verfahren nach einem der vorstehenden Ansprüche, **dadurch gekennzeichnet, dass** die eingebrannte Lackschicht nach dem Vernetzen eine Schichtdicke im Bereich von 5 bis 1000 µm aufweist, vorzugsweise im Bereich von 10 bis 400 µm, ganz besonders bevorzugt im Bereich von 15 bis 60 µm.

17. Verfahren nach einem der vorstehenden Ansprüche, **dadurch gekennzeichnet, dass** als einziger Lack ein Einschichtdecklack bei der hohen Geschwindigkeit aufgebracht wird.

18. Verfahren nach einem der vorstehenden Ansprüche, **dadurch gekennzeichnet, dass** mit dem Vorbehandlungsmittel eine Behandlungsschicht ausgebildet wird, die die Funktion einer Vorbehandlung und Grundierung (Primer) übernimmt.

19. Verfahren nach einem der vorstehenden Ansprüche, **dadurch gekennzeichnet, dass** ein Pulver für einen einfarbig unstrukturierten Überzug, ein Pulver für einen mehrfarbig unstrukturierten Überzug oder/und ein Pulver für einen mehrfarbig strukturierten Überzug verwendet wird.

20. Verfahren nach einem der vorstehenden Ansprüche, **dadurch gekennzeichnet, dass** die beschichtete Oberfläche mindestens teilweise durch eine Folie oder Klebefolie geschützt wird.

21. Verfahren nach einem der vorstehenden Ansprüche, **dadurch gekennzeichnet, dass** die beschichteten Körper gegebenenfalls verformt, geschnitten - insbesondere in Längs- oder/und in Querrichtung geschnitten - und gegebenenfalls noch einmal verformt werden, wie z.B. gebörtelt, rollgeformt, tiefgezogen oder/und abgekantet werden.

22. Verwendung der nach dem Verfahren gemäß den Ansprüchen 1 bis 21 hergestellten Produkte als Innen- und Außenverkleidungen, Geräteverkleidungen z.B. für Haushaltsgeräte und Kleinelektrogeräte, Insbesondere mit dekorierter Außenverkleidung, Lochbleche insbesondere für Lautsprecher und Schallschutzverkleidungen, Raumteiler, Trennwände, Möbelelemente, Regale, Fahrzeug- und Flugzeuginnenverkleidungen wie z.B. Armaturenbretter, Rahmen und Rahmenkonstruktionen, Verblendungen, Beleuchtungskörper.

## Claims

1. Method for producing coated metal surfaces at a coating speed of at least 25 m per minute in the application of at least one pretreatment agent to a cleaned and/or pickled metal surface of a metal strip, **characterised in that**
at least one pretreatment agent is applied to at least one side of the strip after a cleaning and/or a pickling of the metal surface to be treated, and
at least one lacquer layer is then applied on at least one part of the pretreated surface, in particular on one side of the strip,
the coating produced with a pretreatment agent and not with a lacquer is used instead of a priming layer and pretreatment layer, with the side of the strip not intended for subsequent lacquering being preferably coated with a pretreatment agent containing organic resin,
the side of the strip intended for the subsequent lacquering is coated with at least one pretreatment agent, and
the at least one lacquer layer is applied as a powder lacquer to the pretreated side of the strip intended for the subsequent lacquering and is stoved.

2. Method according to claim 1, **characterised in that** the moisture or residual moisture in the applied pretreatment layer is retained up to the lacquering in order to adjust the necessary electrical conductivity of the pretreated surface for the application of the lacquer layer.

3. Method according to claim 1 or 2, **characterised in that** the metal surface before the pretreatment contains aluminium, iron, copper, magnesium, zinc and/or tin and preferably consists of an aluminium alloy, a hot-dip galvanised or electrolytically galvanised iron material, a steel or a full zinc material in the form of strips.

4. Method according to one of the preceding claims, **characterised in that** the cleaning and/or the pickling is carried out by spraying and/or brushing with a cleaning and/or pickling solution or immersion in a bath of this solution.

5. Method according to one of the preceding claims, **characterised in that** the pretreatment agent is applied by spraying and squeezing with a roller or by immersion and squeezing out with a roller, or in the roll-coat process.

6. Method according to one of the preceding claims, **characterised in that** the pretreatment agent is a preparation that contains a polymer dispersion with at least one resin from the group consisting of acrylate, epoxide, phenol, polyester, silicone polyester, polyurethane, styrene and ureaformaldehyde based resin and/or a mixture thereof and/or a mixed polymer.

7. Method according to one of the preceding claims, **characterised in that** the pretreatment agent is a preparation that contains at least one resin in the form of a solution and/or dispersion.

8. Method according to one of the preceding claims, **characterised in that** the pretreatment agent is a preparation that contains, apart from resin(s), at least one inorganic additive in dissolved form and/or as finely divided powder, for example a carbonate, chromate, oxide, phosphate, silicate or sulfate.

9. Method according to one of the preceding claims, **characterised in that** the pretreatment agent is a resin-free preparation that contains aluminium, fluoride, hydrofluoric acid, phosphate, phosphoric acid, trivalent and/or hexavalent chromate, chromic acid, silicate, self-organising molecules, silane, tannin, titanium, zinc and/or zirconium.

10. Method according to one of the preceding claims, **characterised in that**, for the application to a strip, a pretreatment agent is selected for one side of the strip that is different to that selected for the other side, with it being possible for the side that is not intended to be subsequently lacquered to be coated with a pretreatment agent containing organic resin.

11. Method according to claim 5, **characterised in that** the layer applied with the pretreatment agent is either partially dried or completely dried.

12. Method according to one of the preceding claims, **characterised in that** at least one side of the pretreated surface is coated with an organic coating that hardens and/or crosslinks sufficiently in a time of 1 second up to 3 minutes, preferably in a time of 5 seconds up to 2 minutes.

13. Method according to claim 12, **characterised in that** for the coating of the pretreated surface a powder lacquer having good mechanical properties, high scratch resistance, good adhesion and high flexibility as regards forming is applied and stoved.

14. Method according to one of the preceding claims, **characterised in that** the powder lacquer is applied by spraying, fluidised-bed powder sintering and/or powder cloud technology and stoved.

15. Method according to one of the preceding claims, **characterised in that**, after complete drying, the pretreatment layer and/or treatment layer has a layer thickness in the range from 0.1 to 50 µm, preferably in the range from 0.5 to 10 µm, particularly preferably in the range from 1 to 3 µm.

16. Method according to one of the preceding claims, **characterised in that** the stoved lacquer layer after the crosslinking has a layer thickness in the range from 5 to 1000 µm, preferably in the range from 10 to 400 µm, particularly preferably in the range from 15 to 60 µm.

17. Method according to one of the preceding claims, **characterised in that** a single-layer cover lacquer is applied as sole lacquer at high speed.

18. Method according to one of the preceding claims, **characterised in that** a treatment layer that performs the function of a pretreatment and primer is formed with the pretreatment agent.

19. Method according to one of the preceding claims, **characterised in that** a powder for a single-colour unstructured coating, a powder for a multicolour unstructured coating, and/or a powder for a multicolour structured coating is used.

20. Method according to one of the preceding claims, **characterised in that** the coated surface is protected at least partially by a film or adhesive film.

21. Method according to one of the preceding claims, **characterised in that** the coated bodies are optionally shaped or formed, cut - especially in the longitudinal and/or transverse direction - and optionally re-formed, for example beaded, roll-formed, deep-drawn and/or edged.

22. Use of the products produced by the method according to claims 1 to 21 as internal and external panelling, equipment panelling, e.g. for domestic appliances and small electrical instruments, in particular with decorated external panelling, perforated metal sheets, especially for loudspeakers and sound insulating cladding, space dividers, partitions, furniture units, shelving, internal panelling for vehicles and aircraft, such as for example dashboards/instrument panels, frame and frame constructions, facing materials and lighting installations.

## Revendications

1. Procédé de préparation de surfaces métalliques revêtues à une vitesse de revêtement d'au moins 25 m par minute, avec application d'au moins un agent de prétraitement sur une surface métallique nettoyée et/ou décapée d'une bande métallique, **caractérisé**
- **en ce qu'**on applique au moins un agent de prétraitement sur au moins un côté de la bande, après nettoyage et/ou décapage de la surface métallique à traiter, et on applique ensuite au moins une couche de laque sur au moins une partie de la surface prétraitée, en particulier sur un côté de la bande,
- **en ce qu'**on utilise le revêtement préparé, avec un agent de prétraitement et non avec une laque, comme couche de traitement à la place d'une couche de fond et de prétraitement, le côté de la bande non prévu pour le laquage ultérieur étant de préférence revêtu d'un agent de prétraitement contenant une résine organique,
- **en ce que** le côté de la bande prévu pour le laquage ultérieur est revêtu d'au moins un agent de prétraitement,
- et **en ce que** l'on applique, sur le côté de la bande prévu pour le laquage ultérieur et prétraité, au moins une couche de laque sous la forme de laque en poudre et on la fait cuire.

2. Procédé selon la revendication 1, **caractérisé en ce que** l'on maintient l'humidité ou l'humidité restante dans la couche de prétraitement appliquée jusqu'au laquage, afin d'établir la conductivité électrique de la surface prétraitée nécessaire à l'application d'une couche de laque.

3. Procédé selon la revendication 1 ou 2, **caractérisé en ce que** la surface métallique avant le prétraitement comprend de l'aluminium, du fer, du cuivre, du magnésium, du zinc et/ou de l'étain, et est constituée de préférence d'un alliage d'aluminium, d'un produit ferreux, zingué par immersion dans du zinc fondu ou par électrolyse, d'un acier, ou d'un matériau totalement en zinc, sous la forme de bandes.

4. Procédé selon l'une quelconque des revendications précédentes, **caractérisé en ce que** l'on effectue le nettoyage et/ou le décapage par pulvérisation et/ou brossage avec une solution de nettoyage ou de décapage, ou par immersion dans un bain de cette solution.

5. Procédé selon l'une quelconque des revendications précédentes, **caractérisé en ce que** l'on applique l'agent de prétraitement par pulvérisation et exprimage avec un rouleau ou par immersion et exprimage avec un rouleau ou par le procédé « Roll-Coat ».

6. Procédé selon l'une quelconque des revendications précédentes, **caractérisé en ce que** l'agent de prétraitement est une préparation qui contient une dispersion de polymère renfermant au moins une résine prise parmi les résines d'acrylate, les résines époxy, les résines de phénol, les résines polyesters, les résines silicone-polyesters, les résines polyuréthanes, les résines de styrène, et les résines à base d'urée-formaldéhyde, ou leurs mélanges et/ou leurs copolymères.

7. Procédé selon l'une quelconque des revendications précédentes, **caractérisé en ce que** l'agent de prétraitement est une préparation qui contient au moins une résine sous la forme d'une solution et/ou d'une dispersion.

8. Procédé selon l'une quelconque des revendications précédentes, **caractérisé en ce que** l'agent'de prétraitement est une préparation qui contient, outre une ou plusieurs résines, au moins un additif minéral, sous forme dissoute et/ou sous forme de poudre finement divisée, comme par exemple un carbonate, un chromate, un oxyde, un phosphate, un silicate ou un sulfate.

9. Procédé selon l'une quelconque des revendications précédentes, **caractérisé en ce que** l'agent de prétraitement est une préparation dépourvue de résine, qui contient de l'aluminium, un fluorure, de l'acide fluorhydrique, un phosphate, de l'acide phosphorique, un sel de chrome trivalent et/ou hexavalent, de l'acide chromique, un silicate, des molécules auto-organisatrices, un silane, un tanin, du titane, du zinc et/ou du zirconium.

10. Procédé selon l'une quelconque des revendications précédentes, **caractérisé en ce que**, pour l'application sur une bande, on choisit pour un côté de la bande un agent de prétraitement différent de celui pour l'autre côté, le côté non prévu pour le laquage ultérieur pouvant être revêtu d'un agent de prétraitement contenant une résine organique.

11. Procédé selon la revendication 5, **caractérisé en ce que** la couche appliquée avec l'agent de prétraitement est séchée partiellement ou est séchée à fond.

12. Procédé selon l'une quelconque des revendications précédentes, **caractérisé en ce qu'**au moins un côté de la surface prétraitée est recouvert d'un revêtement organique qui est suffisamment durci ou réticulé en une durée de 1 seconde à 3 minutes, de préférence en une durée de 5 secondes à 2 minutes.

13. Procédé selon la revendication 12, **caractérisé en ce que**, pour le revêtement de la surface prétraitée, on applique une laque en poudre ayant de bonnes propriétés mécaniques, une résistance élevée à l'abrasion, une bonne adhérence et une flexibilité élevée en ce qui concerne le formage, et on la fait cuire.

14. Procédé selon l'une quelconque des revendications précédentes, **caractérisé en ce que** l'on applique la laque en poudre par pulvérisation, par trempage dans la poudre fluidisée et/ou par la technologie « powder cloud », et on la fait cuire.

15. Procédé selon l'une quelconque des revendications précédentes, **caractérisé en ce que** la couche de prétraitement ou de traitement présente après séchage complet une épaisseur de 0,1 à 50 µm, de préférence une épaisseur de 0,5 à 10 µm et en particulier une épaisseur de 1 à 3 µm.

16. Procédé selon l'une quelconque des revendications précédentes, **caractérisé en ce que** la couche de laque cuite présente après réticulation une épaisseur de 5 à 1000 µm, de préférence de 10 à 400 µm et encore mieux de 15 à 60 µm.

17. Procédé selon l'une quelconque des revendications précédentes, **caractérisé en ce que** l'on applique à vitesse élevée une laque de finition monocouche en tant que laque unique.

18. Procédé selon l'une quelconque des revendications précédentes, caractérisé en ce l'on forme avec l'agent de prétraitement une couche de traitement qui joue le rôle d'une couche de prétraitement de fond (couche primaire).

19. Procédé selon l'une quelconque des revendications précédentes, **caractérisé en ce que** l'on emploie une poudre pour un revêtement non-structuré unicolore, une poudre pour un revêtement non-structuré polychrome et/ou une poudre pour un revêtement structuré polychrome.

20. Procédé selon l'une quelconque des revendications précédentes, **caractérisé en ce que** la surface revêtue est protégée au moins en partie par une feuille ou une feuille d'adhésif.

21. Procédé selon. l'une quelconque des revendications précédentes, **caractérisé en ce que** les éléments revêtus sont éventuellement façonnés, découpés, en particulier découpés dans le sens longitudinal et/ou dans le sens transversal, et éventuellement façonnés une fois encore, par exemple bordés, formés au rouleau, emboutis et/ou chanfreinés.

22. Utilisation des produits préparés par le procédé selon les revendications 1 à 21, comme revêtements internes ou externes, revêtements d'appareils, en particulier pour des appareils ménagers et de petits appareils électriques, en particulier avec un revêtement externe décoré, tôles perforées en particulier pour des hauts-parleurs et des revêtements anti-bruit, cloisons, parois de séparation, éléments de meubles, étagères, revêtements internes de véhicules ou d'avions comme par exemple des planches de bord, cadres et constructions à cadres, revêtements de murs et armatures d'éclairage.
